# EUROPÄISCHE PATENTSCHRIFT

(11) **EP 0 150 755 B1**
(45) Veröffentlichungstag und Bekanntmachung des Hinweises auf die Patenterteilung: **30.08.1989**
(21) Anmeldenummer: 85100339.2
(22) Anmeldetag: 15.01.1985
(51) Int. Cl.: B22F 9/08

(54) **Verfahren und Vorrichtung zur Herstellung von Metallpulver**
Process and installation for the preparation of metal powder
Procédé et installation pour la préparation de poudre métallique

(30) Priorität: 25.01.1984 DE 3402500
(43) Veröffentlichungstag der Anmeldung: 07.08.1985
(73) Patentinhaber: Nyby Uddeholm Powder AB, S-644 00 Torshälla (SE)
(72) Erfinder: Wentzell, Joseph M., Remsen New York 134 38 (US)
(74) Vertreter: Popp, Eugen, Dr.

(56) Entgegenhaltungen:
- GB-A- 1 194 444
- GB-A- 1 307 553

## Beschreibung

Die Erfindung betrifft ein Verfahren und eine Vorrichtung zur Herstellung von Metallpulver durch Zerstäuben einer Metallschmelze aus einem Steigrohr gemäß dem Oberbegriff von Anspruch 1 bzw. Anspruch 6.

Die Bedeutung von Metallpulver zur Herstellung von Metallgegenständen, insbesondere von Gegenständen komplizierter Form, wird zunehmend größer. Aus diesem Grunde gibt es eine entsprechend große Anzahl von Vorschlägen für ein Verfahren und eine Vorrichtung zur Herstellung von Metallpulver, wobei die bekannten Lösungen sowohl verfahrenstechnsich als auch vorrichtungsmäßig aufwendig und damit entsprechend teuer sind. Auch ist der Energiebedarf bei den bekannten Verfahren und Vorrichtungen relativ hoch. Insbesondere gewährleisten die bekannten Verfahren und Vorrichtungen keine gleichbleibende Metallpulver-Qualität. Dies gilt unter anderen auch für das Verfahren und die Vorrichtung nach der GB-A-1 194 444, um dessen bzw. deren Weiterbildung es hier geht.

Der vorliegenden Erfindung liegt demnach die Aufgabe zugrunde ein Verfahren und eine Vorrichtung der eingangs genannten bzw. in der GB-A 1 194 444 beschriebenen Art zu schaffen, durch das bzw. die mit minimalem konstruktiven, verfahrenstechnischen und Energie-Aufwand feinstes Metallpulver von hoher gleichbleibender Qualität herstellbar ist.

Diese Aufgabe wird verfahrensmäßig durch die kennzeichnenden Maßnahmen des Anspruches 1 und vorrichtungsmäßig durch die kennzeichnenden Merkmale des Anspruches 6 gelöst.

Erfindungsgemäß ist Ausgang der Herstellung von Metallpulver eine Metall- bzw. Metall-Legierung-Schmelze, wobei der gesamte Herstellungsprozeß in einem abgeschlossenen Raum, vorzugsweise in Inertgasumgebung, insbesondere in Argonumgebung, stattfindet. Das durch das erfindungsgemäße Verfahren bzw. durch die erfindungsgemäße Vorrichtung hergestellte Metallpulver zeichnet sich durch höchste Homogenität, und zwar sowohl bezüglich der Zusammensetzung, des Gefüges als auch der Form und Größe der Metallpartikel aus.

Vorzugsweise erfolgt die Vermischung der Metallschmelze mit Inertgas unter Ausbildung eines Metallschaumes, der in einer Pulverisierungskammer durch Beaufschlagung mittels ebenfalls inertem Druckgas in feine Metalltröpfchen «gesprengt » bzw. zerteilt wird. Das inerte Druckgas, vorzugsweise Argon, dient gleichzeitig dazu, die Metalltröpfchen aus der Pulverisierungskammer in einen geschlossenen Expansionsraum, nämlich Sammelbehälter, durch ein in Strömungsrichtung vorzugsweise konvergierendes Mundstück hindurchzupressen, wodurch eine sogenannte sekundäre Zerteilung der Metalltröpfchen in noch feinere, volldichte partikel erfolgt. Die gegebenenfalls vorhandenen hohlen bzw. ausgehöhlten Metalltröpfchen platzen bei der sekundären Verteilung auf. Im übrigen werden die Metalltröpfchen durch die hohe Beschleunigung im konvergierenden Mundstück regelrecht auseinander gerissen. Im Expansionsraum bzw. Sammelbehälter, in dem ein wesentlich niedrigerer Druck als in der vorgeordneten Pulverisierungskammer herrscht, setzt sich also feinstes volldichtes Metallpulver ab. Aus diesem Metallpulver können Gegenstände höchster Formstabilität hergestellt werden.

Durch die Erfindung ist also auch sichergestellt, daß keine Metallpartikel mit Hohlräumen entstehen. An dieser Stelle sei vorsorglich erwähnt, daß der verwendete Begriff « Metall auch Metall-Legierungen umfaßt, insbesondere rostfreie Stahllegierungen und Superlegierungen.

Vorteilhafte Weiterbildungen des erfindungsgemäßen Verfahrens und der erfindungsgemäßen Vorrichtung sind in den Verfahrens- und Vorrichtungs-Unteransprüchen beschrieben, auf die ausdrücklich hingewiesen wird. Besonders zu erwähnen wären an dieser Stelle jedoch noch die Maßnahmen nach Anspruch 4 bzw. Anspruch 8. Durch die äußere Druckgasströmung im Bereich des Durchganges von der Pulverisierungskammer zum Expansionsraum bzw. Sammelbehälter erfahren die Metallpartikel eine hohe Beschleunigung ähnlich wie durch das sich konvergierend verengende Mundstück nach Anspruch 7, wobei beide Maßnahmen kombiniert werden können mit dem Vorteil, daß die Beschleunigung im Bereich des erwähnten Durchganges durch die äußere «-Beschleunigungsströmung » abhängig von dem gewünschten Grad der sekundären Zerteilung variierbar ist. Die äußere Druckgasströmung im Bereich des Durchganges von der Pulverisierungskammer zum Sammelbehälter ist vorzugsweise eine über dem Umfang des Durchganges gleichmäßig starke, etwa wandparallele Strömung. Als Drickgas dient vorzugsweise ebenfalls Inertgas, insbesondere Argon.

Nachstehend wird die Erfindung anhand einer bevorzugten Ausführungsform der erfindungsgemäßen Vorrichtung näher beschrieben, die in der anliegenden Zeichnung schematisch dargestellt ist.

In einem allseitig gasdichten, verschlossenen Aufnahmebehälter 2, der auf einer stabilen Unterlage einsteht, ist ein Schmelztiegel 3 zur Aufnahme einer Metall- bzw. Metall-Legierung-Schmelze angeordnet. Über dem Schmelztiegel 3 befindet sich ein aus dem Aufnahmebehälter 2 herausgeführtes Steigrohr 7. Mittels einer hydraulisch oder hydro-pneumatisch oder auch mechanisch angetriebenen Einrichtung kann der Schmelztiegel 3 innerhalb des Aufnahmebehälters 2 so weit angehoben werden, daß das Steigrohr 7 in die Metallschmelze eintaucht. Die Hubeinrichtung 5 ist mit einem Hubtisch 4 verbunden, auf dem der Schmelztiegel 3 befestigt ist. Am unteren, der Metallschmelze zugewandten Ende ist das Steigrohr 7 mit einer kappenartigen Abdeckung 7a verschlossen, die beim Eintauchen des Steigrohres 7 in die Metallschmelze zerstört wird. Dem Schmelztiegel 3 ist eine Einrichtung 6 zur Erzeugung der erforderlichen Schmelzwärme zugeordnet ; bei dem dargestellten Ausführungsbeispiel eine Induktionsspule bekannter Bauart, deren elektrische Anschlüsse aus dem Aufnahmebehälter 2 herausgeführt sind (Steckanschluß 21). In den Aufnahmebehälter 2 mündet eine Gasdruckleitung 11, wobei die Mündungsöffnung mit der Bezugsziffer 12 gekennzeichnet ist. Durch die Gasdruckleitung 11 ist in den Aufnahmebehälter Gas, insbesondere Inertgas, zum Beispiel Argon, einleitbar, unter Ausbildung eines Behälterinnendruckes, der die Metallschmelze im Steigrohr 7 nach oben drückt, wenn dieses in die Metallschmelze eingetaucht ist. Der Gasdruck im Inneren des Aufnahmebehälters 2 wirkt auf die freie Oberfläche der Metallschmelze. Um sicherzustellen, daß im Inneren des Aufnahmebehälters kein unzulässig hoher Gasdruck ausgebildet wird, ist der Aufnahmebehälter 2 mit einem Sicherheitsventil 19 versehen.

Das Steigrohr 7 ist durch eine im Deckel des Aufnahmebehälters 2 angeordnete Hülse 14 hindurch aus dem Aufnahmebehälter 2 herausgeführt, wobei der Innendurchmesser der Hülse 14 größer ist als der Außendurchmesser des Steigrohres 7 und der dabei entstehenden Ringraum 23 zwischen Steigrohr 7 und Hülse 14 gegenüber dem Innenraum des Aufnahmebehälters 2 einerseits (Ringdichtung 21) und der äußeren Umgebung andererseits (Ringdichtung 22) abgedichtet ist. In den Ringraum 23 mündet eine Gasdruckleitung 13, durch die in den Ringraum 23 und von diesem durch eine Öffnung 15 im Steigrohr 7 der im Steigrohr ansteigenden Metallschmelze (bei entsprechend hohem Gasdruck im Inneren des Aufnahmebehälters 2) ein Inertgas, vorzugsweise Argon, zumischbar ist, so daß die Metallschmelze das Steigrohr als Metallschaum verläßt. Der Ringraum 23 dient als Gas-Beruhigungszone.

Am oberen, bereits außerhalb des Aufnahmebehälters 2 befindlichen Ende des Steigrohres 7 ist eine sogenannte Pulverisierungskammer 8 angeschlossen, in die ebenfalls über eine Öffnung 18 Inertgas, nämlich Argon, unter hohem Druck einblasbar ist. Die Pulverisierungskammer 8 ist ähnlich wie der obere Teil des Steigrohres 7 von einem gegenüber der äußeren Umgebung abgedichteten Ringraum 16 umgeben, in den eine Gasdruckleitung 17 mündet. Der Ringraum 16 dient ebenso wie der Ringraum 23 als Gasberuhigungszone. Die Gasdruckleitungen 11, 13 und 17 weisen jeweils Gasdruck-Regulierventile 20 auf, so daß der Druck des durch diese Leitungen eingeleiteten Gases individuell aufeinander abgestimmt werden kann. Durch die Einleitung von nicht-reaktivem bzw. inertem Druckgas in die Pulverisierungskammer 8 erfolgt eine Zerstäubung bzw. Zerteilung des Metallschaumes in - zu einem geringen Teil mitunter auch hohle - Metalltröpfchen, die noch relativ großvoiumig sind. Das in die Pulverisierungskammer 8 eingeleitete Druckgas dient zugleich dazu, die Metalltröpfchen durch einen sich konvergierend verengenden Durchgang 9 hindurch in einen Expansionsraum, das heißt Raum niedrigen Druckes, nämlich geschlossenen Sammelbehälter 10, unter Ausbildung feinstem volldichten Metallpulvers zu blasen. Von ganz wesentlicher Bedeutung ist die konvergierende Verengung des Durchganges 9 und die dabei erzielte Beschleunigung der Gas-Metalltröpfchen-Strömung von der Pulverisierungskammer 8 in den Sammelbehälter 10. Wie oben ausgeführt worden ist, kann diese Beschleunigung auch durch eine äußere Ringströmung erzielt werden.

Die durch die Beschleunigung im Durchgang 9 verursachten, auf die Metalltröpfchen einwirkenden hohen Beschleunigungskräfte, reißen diese regelrecht auseinander, wodurch extrem feines Metallpulver entsteht.

Bei der dargestellten Ausführungsform ist der sich konvergierend verengende Durchgang 9 in einem Winkel a von etwa 45° gegenüber der Horizontalen schräg nach oben gerichtet. Die Längsachse des Durchganges 9 deckt sich dabei mit der Längsachse der Pulverisierungskammer 8. Der sich konvergierend verengende Durchgang 9 kann als auswechselbares Mundstück ausgebildet sein, so daß abhängig von den gewählten Gasdrücken und der verwendeten Metall-Legierung unterschiedlich stark konvergierende Durchgänge 9 als Einsatz eines entsprechenden Mundstückes gewählt werden können. Erfolgt die Beschleunigung im Durchgang 9 durch die erwähnte äußere Ringströmung, kann der Beschleunigungsgrad durch entsprechende Einwirkung auf diese Ringströmung verändert werden. Vorzugsweise werden' dann beide Maßnahmen angewendet, nämlich eine äußere Ringströmung und ein konvergierendes Mundstück, wodurch ein Auswechseln des Mundstückes bei entsprechender Änderung der äußeren Ringströmung entbehrlich sein kann.

Das Mundstück kann auch verschwenkbar angeordnet sein, so daß der optimale Winkel a individuell einstellbar ist.

Zur Herstellung von Metallpulver mittels der dargestellten und beschriebenen Vorrichtung wird zunächst der mit Metallschmelze gefüllte Schmelztiegel 3 auf dem Hubtisch 4 innerhalb der Induktionsspule 6 angeordnet. Durch die Induktionsspule 6 wird gewährleistet, daß das Metall im Schmelztiegel 3 im geschmolzenen Zustand verbleibt. Der Aufnahmebehälter 2 wird dann gasdicht abgeschlossen und über die Gasdruckleitung 11 und Öffnung 12 mit Argon gefüllt. Dann wird mittels der Hubeinrichtung 5 der Hubtisch 4 und damit der Schmelztiegel 3 mit der Schmelze so weit angehoben, daß das Steigrohr 7 mit seinem unteren Ende in die Metallschmelze eintaucht, wodurch die Abdeckkappe 7a zerstört wird. Durch den Gasdruck im Inneren des Aufnahmebehälters 2, der auf die freie Oberfläche der Schmelze wirkt, wird diese durch das Steigrohr 7 nach oben gedrückt. Gleichzeitig wird über die Leitung 13, den Ringraum 23 und die Öffnung 15 im oberen Bereich des Steigrohres 7 der aufsteigenden Metallschmelze ein nicht-reaktives Gas, wie Argon, zugemischt, wodurch Metallschaum entsteht. Dieser tritt in die Pulverisierungskammer 8 ein, in die durch die Öffnung 18 ebenfalls Gas unter Druck eingeblasen wird derart, daß eine Zerstäubung bzw. Zerteilung des Metallschaumes in Metalltröpfchen erfolgt. Durch das in die Pulverisierungskammer 8 eingeblasene Gas werden die Metalltröpfchen gleichzeitig durch den sich konvergierend verengenden Durchgang 9 hindurch in einen Sammelbehälter 10 unter Ausbildung feinster volldichter Metallpartikel geblasen. Die gegebenenfalls in der Kammer 8 entstehenden hohlen bzw. ausgehöhlten Metalltröpfchen platzen im Durchgang 9 regelrecht auf und zerfallen in feinste Metallpartikel bedingt durch Partialdruck-Unterschiede innerhalb und außerhalb der Metalltröpfchen-Hohlräume. Der Sammelbehälter 10 ist gegenüber der Umgebung gasdicht verschlossen.

Wie bereits dargelegt worden ist, ist der sich konvergierend verengende Durchgang für die Feinzerstäubung von ganz wesentlicher Bedeutung. Durch den konvergierenden Durchgang kann auch der Gasverbrauch erheblich reduziert werden.

Durch den sich konvergierend verengenden Durchgang 9 erfolgt also eine weitere bzw. sekundäre Zerteilung der in der Pulverisierungskammer 8 ausgebildeten Metalltröpfchen, und zwar aufgrund der Beschleunigung und Beschleunigungskräfte, die auf die Metalltröpfchen im Durchgang 9 einwirken. Dadurch entstehen im Bereich des sich konvergierend verengenden Durchganges 9 auch die erwähnten Partialdruck-Unterschiede, die ein Aufplatzen von gegebenenfalls vorhandenen hohlen Metalltröpfchen sowie eine weitere Zerkleinerung desselben bewirken. Dieser Effekt wird zudem bei vergleichsweise geringem Gasverbrauch erzielt. Durch die Konvergenz des Durchganges 9 werden der Druck in der Pulverisierungskammer 8 sowie die Beschleunigung der Metalltröpfchen und die dadurch bedingten Aufbrechkräfte bestimmt, wobei der Konvergenzgrad von dem zu pulverisierenden Metall (MetalV Metall-Legierung) und der gewünschten Partikelgröße abhängt.

## Patentansprüche

1. Verfahren zur Herstellung von Metallpulver durch Zerstäuben einer Metallschmelze aus einem Steigrohr, in dessen Bereich die Metallschmelze mit Inertgas vermischt wird, gekennzeichnet durch folgende weiteren Verfahrensschritte :
a) Beaufschlagen der mit Gas versetzten Metallschmelze mit einem ebenfalls inerten Druckgas unter Ausbildung von - zum Teil hohlen bzw. ausgehöhlten - Metalltröpfchen, wobei das Druckgas zugleich dazu dient,
b) die Metalltröpfchen unter Ausbildung feinsten, volldichten Metallpulvers unter erhöhter Geschwindigkeit bzw. beschleunigt in einen Expansionsraum zu blasen.

2. Verfahren nach Anspruch 1, dadurch gekennzeichnet, daß die Vermischung der Metallschmelze mit Inertgas, insbesondere Argon, unter Ausbildung eines Metallschaumes erfolgt.

3. Verfahren nach Anspruch 1 oder 2, dadurch gekennzeichnet, daß die Metalltröpfchen unter Ausbildung feinsten Metallpulvers durch einen sich konvergierend verengenden Durchgang hindurch in einen Expansionsraum geblasen werden.

4. Verfahren nach Anspruch 1 oder 2, dadurch gekennzeichnet. daß die Metalltröpfchen unter Ausbildung feinsten Metallpulvers durch eine äußere, in den Expansionsraum gerichtete Druckgasströmung beschleunigt werden.

5. Verfahren nach Anspruch 3 oder 4, dadurch gekennzeichnet, daß die Metalltröpfchen unter Ausbildung feinsten Metallpulvers in einem Winkel von etwa 10 bis 80°, insbesondere etwa 40 bis 50°, gegenüber der Horizontalen schräg nach oben gerichtet in den Expansionsraum geblasen werden.

6. Vorrichtung zur Herstellung von Metallpulver mit einem einen Schmelztiegel (3) umschließenden Aufnahmebehälter (2), einem über dem Schmelztiegel (3) angeordneten und aus dem Aufnahmeraum (2) herausgeführten Steigrohr (7) ; und mit einer Einrichtung (5) zum Anheben des Schmelztiegels (3) innerhalb des Aufnahmebehälters (2) und/oder zum Absenken des Steigrohres (7) derart, daß dieses in die Metallschmelze eintauchbar ist, insbesondere zur Durchführung des Verfahrens nach einem der Ansprüche 1 bis 5, gekennzeichnet durch
a) eine in den Aufnahmebehälter (2) mündende Gasdruckleitung (11, 12), durch die nicht-reaktives bzw. inertes Gas in den Aufnahmebehälter (2) einleitbar ist unter Ausbildung eines Behälterinnendruckes, der die Metallschmelze bei eingetauchtem Steigrohr (7) in diesem nach oben drückt ;
b) eine in das Steigrohr (7) mündende Gasdruckleitung (13, 14, 15), durch die der im Steigrohr (7) ansteigende Metallschmelze ein inertes Gas, insbesondere Argon, zumischbar ist, vorzugsweise unter Ausbildung von Metallschaum ;
c) eine in das obere Ende des Steigrohres (7) angeschlossene Pulverisierungskammer (8), in die ebenfalls eine Gasdruckleitung (17, 18) mündet, durch die Gas, insbesondere Inertgas, unter hohem Druck einblasbar ist; und
d) einen in die Pulverisierungskämmer (8) angeschlossenen Sammelbehälter (10), wobei der Durchgang (9) von der Pulverisierungskammer (8) zum Sammelbehälter (10) Mittel zur Beschleunigung der Metallpartikel aufweist.

7. Vorrichtung nach Anspruch 6, dadurch gekennzeichnet, daß der Durchgang (9) von der Pulverisierungskammer (8) zum Sammelbehälter (10) konvergierend ausgebildet ist.

8. Vorrichtung nach Anspruch 6 oder 7, dadurch gekennzeichnet, daß in den Durchgang (9) von der Pulverisierungskammer (8) zum Sammelbehälter (10) über den Umfang des Durchgangs (9) etwa gleichmäßig verteilt angeordnete Öffnungen münden, durch die eine zum Sammelbehälter (10) gerichtete Druckgasströmung zur Beschleunigung der Metallpartikel im Durchgang (9) blasbar ist.

9. Vorrichtung nach Anspruch 6, dadurch gekennzeichnet, daß am unteren, der Metallschmelze zugewandten Ende des Steigrohres (7) eine durch die Metallschmelze zerstörbare Abdeckung (Kappe 7a) angeordnet ist.

10. Vorrichtung nach einem der Ansprüche 6 bis 8, dadurch gekennzeichnet, daß der Durchgang (9) von der Pulverisierungskammer (9) zum Sammelbehälter (10) etwa 10 bis 80°, insbesondere etwa 40 bis 50°, gegenüber der Horizontalen schräg nach oben gerichtet ist.

11. Vorrichtung nach Anspruch 6, dadurch gekennzeichnet, daß die Gasdruckleitungen (11 ; 13 ; 17) jeweils Gasdruck-Regulierventile (20) aufweisen.

12. Vorrichtung nach Anspruch 6, dadurch gekennzeichnet, daß der Aufnahmebehälter (2) ein Überdruckventil (19) oder dergleichen aufweist.

## Claims

1. Process for the production of metal powder by atomization of a molten metal from a riser, in the region of which the molten metal is mixed with inert gas, characterized by the following further process steps :
a) subjection of the molten metal, interspersed with gas, to a likewise inert compressed gas, with formation of - partly hollow or hollowed-out - metal droplets, the compressed gas at the same time serving
b) to blow the metal droplets into an expansion chamber, with formation of superfine, compact metal powder, at increased velocity or accelerated.

2. Process according to Claim 1, characterized in that the mixing of the molten metal with inert gas, in particular argon, takes place with formation of a metal foam.

3. Process according to Claim 1 or 2, characterized in that the metal droplets are blown into an expansion chamber, with formation of superfine metal powder, through a convergingly constricting passage.

4. Process according to Claim 1 or 2, characterized in that the metal droplets are accelerated, with formation of superfine metal powder, by an outer compressed gas flow directed into the . expansion chamber.

5. Process according to Claim 3 or 4, characterized in that the metal droplets are blown into the expansion chamber, with formation of superfine metal powder, directed obliquely upwards with respect to the horizontal at an angle of about 10 to 80°, in particular about 40 to 50°.

6. Apparatus for the production of metal powder with a receiving vessel (2) enclosing a melting crucible (3), a riser (7), arranged above the melting crucible (3) and led out from the receiving space (2) ; and with a device (5) for raising the melting crucible (3) within the receiving vessel (2) and/or for lowering the riser (7) in such a way that the latter can be immersed into the molten metal, in particular for carrying out the process according to one of Claims 1 to 5, characterized by
a) a gas pressure line (11, 12), which opens out into the receiving vessel (2) and through which the non-reactive or inert gas can be introduced into the receiving vessel (2), with formation of an internal vessel pressure which, with immersed riser (7), forces the molten metal upwards in the latter ;
b) a gas pressure line (13, 14, 15), which opens out into the riser (7) and through which an inert gas, in particular argon, can be admixed to the molten metal rising up in the riser (7), preferably with formation of metal foam ;
c) a pulverizing chamber (8), which is connected into the upper end of the riser (7) and into which likewise a gas pressure line (17, 18) opens out, through which gas, in particular inert gas, can be blown in under high pressure ; and
d) a collecting vessel (10), which is connected into the pulverizing chamber (8), the passage (9) from the pulverizing chamber (8) to the collecting vessel (10) having means for the acceleration of the metal particles.

7. Apparatus according to Claim 6, characterized in that the passage (9) from the pulverizing chamber (8) to the collecting vessel (10) is of a converging design.

8. Apparatus according to Claim 6 or 7, characterized in that openings, which are arranged approximately evenly distributed around the circumference of the passage (9) and through which a compressed gas flow, directed towards the collecting vessel (10), can be blown for the acceleration of the metal particles in the passage (9), open out into the passage (9) from the pulverizing chamber (8) to the collecting vessel (10).

9. Apparatus according to Claim 6, characterized in that a cover (cap 7a) which can be destroyed by the molten metal is arranged at the lower end of the riser (7), towards the molten metal.

10. Apparatus according to one of Claims 6 to 8, characterized in that the passage (9) from the pulverizing chamber (9) to the collecting vessel (10) is directed obliquely upwards with respect to the horizontal at about 10 to 80° in particular about 40 to 50°.

11. Apparatus according to Claim 6, characterized in that the gas pressure lines (11 ; 13 ; 17) have in each case gas pressure regulating valves (20).

12. Apparatus according to claim 6, characterized in that the receiving vessel (2) has a pressure relief valve (19) or the like.

## Revendications

1. Procédé pour la préparation de poudres métalliques par atomisation d'un bain de fusion à partir d'une conduite montante dans laquelle le bain de fusion est mélangé avec du gaz inerte, caractérisé en ce qu'il comprend les opérations suivantes :
a) Alimentation d'un gaz comprimé également inerte dans le bain de fusion mélangé avec du gaz, avec formation de gouttelettes de métal - partiellement creuses et respectivement évidées - le gaz comprimé servant en même temps
b) à souffler les gouttelettes de métal à une vitesse accrue et respectivement de manière accélérée dans un volume d'expansion, avec formation d'une poudre métallique compacte extrêmement fine.

2. Procédé selon la revendication 1, caractérisé en ce que le mélange du bain de fusion avec le gaz inerte, en particulier l'argon, se fait avec formation d'une mousse métallique.

3. Procédé selon l'une des revendications 1 ou 2, caractérisé en ce que les gouttelettes de métal sont soufflées, au travers d'un passage se rétrécissant de manière convergente, dans un volume d'expansion, avec formation d'une poudre métallique extrêmement fine.

4. Procédé selon l'une des revendications 1 ou 2, caractérisé en ce que les gouttelettes de métal sont accélérées, avec formation d'une poudre métallique extrêmement fine, par un courant de gaz comprimé extérieur dirigé vers le volume d'expansion.

5. Procédé selon l'une des revendications 3 ou 4, caractérisé en ce que les gouttelettes de métal sont sbufflées, avec formation d'une poudre métallique extrêmement fine, en oblique vers le haut dans le volume d'expansion sous un angle d'environ 10 à 80°, en particulier d'environ 40 à 50° par rapport à l'horizontale.

6. Installation pour la préparation de poudres métalliques comprenant un réservoir de réception (2) entourant un creuset (3), une conduite montante (7) disposée au-dessus du creuset (3) et sortie du réservoir de réception (2), et un dispositif (5) pour le levage du creuset (3) à l'intérieur du réservoir de réception (2) et/ou pour la descente de la conduite montante (7) de telle façon que celle-ci peut être plongée dans le bain de fusion, en particulier pour la mise en oeuvre du procédé selon l'une des revendications 1 à 5, caractérisée en ce qu'elle comprend
a) une conduite de gaz sous pression (11, 12) qui débouche dans le réservoir de réception (2) et par laquelle un gaz non réactif et respectivement inerte peut être injecté dans le réservoir de réception (2), avec établissement d'une pression à l'intérieur du réservoir qui, lorsque la conduite montante (7) est plongée dans le bain de fusion, fait monter le métal fondu à l'intérieur de ladite conduite ;
b) une conduite de gaz sous pression (13, 14, 15) qui débouche dans la conduite montante (7) et par laquelle un gaz inerte, en particulier de l'argon, peut être ajouté au métal fondu montant dans la conduite montante (7), de préférence avec formation de mousse métallique ;
c) une chambre de pulvérisation (8) raccordée à l'extrémité supérieure de la conduite montante (7) et dans laquelle débouche également une conduite de gaz sous pression (17, 18) par laquelle un gaz, en particulier un gaz inerte, peut être injecte sous haute pression, et
d) un réservoir collecteur (10) raccordé à la chambre de pulvérisation (8), le passage (9) menant de ladite chambre de pulvérisation (8) au réservoir collecteur (10) comprenant des moyens pour l'accélération des particules métalliques.

7. Installation selon la revendication 6, caractérisée en ce que le passage (9) menant de la chambre de pulvérisation (8) au réservoir collecteur (10) présente une forme convergente.

8. Installation selon l'une des revendications 6 ou 7, caractérisée en ce que dans le passage (9) menant de la chambre de pulvérisation (8) au réservoir collecteur (101 débouchent des ouvertures reparties à peu près uniformément sur la périphérie du passage (9) par lesquelles peut être injecté un courant de gaz sous pression dirigé vers le réservoir collecteur (10) pour accélérer les particules métalliques dans le passage (9).

9. Installation selon la revendication 6, caractérisée en ce qu'à l'extrémité inférieure de la conduite montante (7) dirigée vers le bain de fusion est disposé un couvercle (capuchon 7a) pouvant être détruit par le métal fondu.

10. Installation selon l'une des revendications 6 à 8, caractérisée en ce que le passage (9) menant de la chambre de pulvérisation (9) au réservoir collecteur (10) est orienté en oblique vers le haut sous un angle d'environ 10 à 80°, en particulier d'environ 40 à 50° par rapport à l'horizontale.

11. Installation selon la revendication 6, caractérisée en ce que les conduites de gaz sous pression (11 ; 13 ; 17) sont équipées respectivement de soupapes de réglage (20).

12. Installation selon la revendication 6, caractérisée en ce que le réservoir de réception (2) est équipé d'une soupape de sûreté (19) ou analogue.
